# EUROPÄISCHE PATENTSCHRIFT

(11) **EP 2 311 996 B1**
(45) Veröffentlichungstag und Bekanntmachung des Hinweises auf die Patenterteilung: **16.03.2016**
(21) Anmeldenummer: 10013748.8
(22) Anmeldetag: 18.10.2010
(51) Int. Cl.: C21D 1/34, C22F 1/04, C22F 1/06, B22D 17/00, C21D 11/00, F27D 11/12, B22D 29/00, B22D 30/00, C21D 1/09

(54) **Verfahren zur Wärmebehandlung von Gussteilen mittels Infrarotstrahlen**
Method for thermal treatment of castings by infrared radiation
Procédé de traitement thermique de pièces moulées moyennant du rayonnement infrarouge

(30) Priorität: 19.10.2009 DE 102009049785; 24.02.2010 DE 102010009118
(43) Veröffentlichungstag der Anmeldung: 20.04.2011
(73) Patentinhaber: Belte AG, 33129 Delbrück (DE); Audi AG, 85045 Ingolstadt (DE)
(72) Erfinder: Belte, Markus, 33098 Paderborn (DE); Dragulin, Dan Dr., 33161 Hövelhof (DE); Hummel, Marc, 74363 Güglingen (DE); Elend, Lutz-Eike Dr,, 74229 Oedheim (DE); Erlwein, Mark, 74861 Neudenau-Herbolzheim (DE)
(74) Vertreter: Flaccus, Rolf-Dieter

(56) Entgegenhaltungen:
- EP-A1- 0 541 353
- WO-A2-2005/121386

## Beschreibung

Die Erfindung betrifft ein Verfahren zur Wärmebehandlung von Gussteilen, insbesondere von Leichtmetall-Druckgussteilen durch Lösungsglühen, Abkühlen und Auslagern, wobei die Gussteile mittels Infrarotstrahlen für vorzugsweise ein bis fünf Minuten lösungsgeglüht, danach für vorzugsweise zwei bis fünf Minuten abgeschreckt und warm ausgelagert werden.

Üblicherweise werden die Gussteile nach dem Gießen der Form entnommen, abgekühlt und gegebenenfalls nach einer mechanischen Bearbeitung in einer separaten Anlage/Ofen Lösungsgeglüht, luftabgeschreckt und warm ausgelagert. Üblicherweise werden hierfür elektrisch oder gasbeheizte Öfen verwendet. Typische Aufheizzeiten der Bauteile auf die Lösungsglühtemperatur liegen bei ca. 10 bis 20 Minuten.

Je nach Temperaturhöhe und Behandlungsdauer kann mit einer derartigen Wärmebehandlung die Festigkeit von Gusslegierungen, insbesondere von aushärtbaren Leichtmetall-Druckgusslegierungen wesentlich beeinflusst werden. FIG. 1 zeigt die Abhängigkeit der Festigkeitseigenschaften einer Gusslegierung vom Typ AlCuMg von der maximalen Lösungsglühtemperatur, wobei sowohl für die Zugfestigkeit Rₘ und Rp 0,2 als auch für die Dehnung A₅ nach einem stetigen Anstieg ein plötzlicher, gravierender Abfall der Maximalwerte feststellbar ist.

Die mit dem Lösungsglühprozess verbundenen metallkundlichen Vorgänge sind je nach Legierungstyp unterschiedlich. So kann bei bestimmten Gusslegierungen in metallischen Dauerformen die Abkühlungsgeschwindigkeit ausreichen, um schon im Gusszustand einen Teil der aushärtenden Bestandteile überschüssig gelöst zu halten und somit einen gewissen Aushärtungseffekt zu bewirken. Je nach Struktur der Bauteile sind aber die Abkühlungsgeschwindigkeiten innerhalb des Gussteiles unterschiedlich, sodass auch die Festigkeitswerte unbeabsichtigt differieren können.

Bei bestimmten Legierungen wie z.B. einer Aluminiumlegierung vom Typ AlCuMg müssen die Bedingungen der Lösungsglühbehandlung genau eingehalten werden, damit einerseits der Aushärtungseffekt voll ausgenutzt wird und andererseits noch kein Anschmelzen auftreten kann, das das Werkstück völlig unbrauchbar machen würde. Die Lösungsglühdauer ist ein weiterer Parameter der Wärmebehandlung, der ebenfalls genau auf den Herstellungsprozess abgestimmt werden muss. Dies ist bei der üblichen Wärmebehandlung besonders schwierig, da nur die effektive Glühzeit des Werkstücks bei der vorgeschriebenen Lösungsglühtemperatur (Metalltemperatur), also ohne Anwärmzeit berücksichtigt werden muss.

Beim Abschreckprozess kommt es wiederum darauf an, dass das Temperaturgebiet zwischen Lösungsglühtemperatur und etwa 200°C möglichst rasch durchlaufen wird, um ein vorzeitiges Ausscheiden der überschüssig gelösten Bestandteile der Legierung zu vermeiden. Unter Umständen ist auch der Transport eines Gussteiles nach dem Lösungsglühen bei der Entnahme aus dem Glühofen kritisch, da jede Verzögerung vor dem Abschrecken die Festigkeit und auch die Korrosionsbeständigkeit ungünstig beeinflussen kann. Dies gilt insbesondere für die bei der herkömmlichen Wärmebehandlung von Großserienteilen übliche chargenweise Behandlung in Mehrkammeröfen.

EP 0 541 353 offenbart eine Vorrichtung und ein Verfahren zur Wärmebehandlung von mehreren einzelnen Teilen aus Aluminiumlegierung in mehreren, aufeinanderfolgenden Stationen einer Transportstrecke, wobei eines der Teile in jeder der Stationen mit direkter Bestrahlung aus Infrarotlampen wärmebehandelt wird.

WO 2005/121386 A2 Beschreibt ein Verfahren und ein integriertes System zum Ausbilden und Wärmebehandeln eines Metallgussstücks, umfassend eine Gießstation zum Gießen von geschmolzenem Metall in eine Form, um das Gussstück auszubilden, eine Wärmebehandlungsstation stromabwärts von der Gießstation und mit einem Wärmebehandlungsofen mit einer Eintrittszone zum Aufnehmen des Gussstücks, eine Wärmequelle, die entlang eines Bewegungsweges des Gussstücks zwischen der Gießstation und der Wärmebehandlungsstation angeordnet ist, zum Aufbringen von Wärme auf das Gussstück, wie erforderlich, um das Gussstück auf oder über einer vorbestimmten Prozesssteuertemperatur für das Metall des Gussstücks zu halten, die eine Temperatur unter einer Wärmebehandlungstemperatur davon ist, die ausreicht, um eine erforderliche Verfestigungskühlung des Gussstücks zu schaffen, während die Zeit, die für das Erhitzen des Gussstücks auf seine Wärmetemperatur erforderlich ist, minimiert wird, und einen anschließende Wärmebehandlung des Gussstücks.

Ausgehend von diesem Stand der Technik wollen die Erfinder ein-Verfahren der eingangs genannten Art für die Anwendung bei der Wärmebehandlung von im Druckgussverfahren hergestellten Großserienteilen entwickeln, wobei folgende Eigenschaften verbessert bzw. erstmalig ermöglicht werden sollen:
- Verbesserung der Energiebilanz
- Verringerung des Verzugs aufgrund von Wärmebehandlungsmaßnahmen (Verbesserung der Maßhaltigkeit)
- Gezieltes, punktuelles Erhitzen im Bereich hochbeanspruchter Bauteile
- Verbesserung des Emissionsverhaltens
- Bessere Abstimmung der Taktzeiten beim Lösungsglühen und Abschrecken
- Bessere Überwachung der Glühtemperaturen und Glühzeiten
- Größere Flexibilität für die mechanische Bearbeitung während der Wärmebehandlung

Die vorbeschriebenen Verbesserungen und die sich daraus ergebende Aufgabenstellung werden erfindungsgemäß mit den in den Patentansprüchen 1 bis 8 angegebenen Merkmalen erreicht bzw. gelöst.

Das erfindungsgemäße Verfahren zur Wärmebehandlung von Gussteilen, insbesondere von Leichtmetall-Druckgussteilen mit den Schritten Lösungsglühen, Abkühlen und Auslagern zeichnet sich dadurch aus, dass zunächst ein Form- oder Druckguss in einer Form durchgeführt wird, und diese Form geöffnet wird, und die Gussteile darauf hin nicht aus der Form entnommen werden, sondern direkt mittels Infrarotstrahlen lösungogeglüht werden, danach während des Sprühens der Form abgeschreckt werden und erst dann entnommen und warm ausgelagert werden.

Die Gussteile werden dabei bevorzugt mittels Infrarotstrahlen für einen Zeitraum zwischen einer Sekunde und einer Stunde, vorzugsweise ein bis fünf Minuten lösungsgeglüht werden, danach für eine Sekunde bis eine Stunde, vorzugsweise zwei bis fünf Minuten abgeschreckt und warm ausgelagert werden.

Die Abschreckung und Auslagerung erfolgt dabei bevorzugt in einem einzigen Schritt oder aufeinander folgenden Schritten.

Die bevorzugt angewandten Verfahrensschritte sind ein Druckgießprozess in einer Druckgussform, eine Entnahme des Druckgussteiles aus der Druckgussform, Lösungsglühen des Druckgussteiles, vorzugsweise in einer Lösungsglühzone und eine Abschreckung, vorzugsweise nach Auslagerung in einer Abschreck- und Auslagerungszone.
Die Entnahme des Gussteils erfolgt dabei nach dem Lösungsglühen.

Dabei ist bevorzugt vor oder nach dem Ort der Auslagerung eine mechanische Bearbeitungszone angeordnet, in der eine Stanzung oder ein Kalibrierschritt erfolgt.

Eine besonders gute Energiebilanz eines nicht erfindungsgemäßem Verfahrens wird erreicht, wenn die Verfahrensschritte wie in dem Verfahrensschema zum Wärmebehandeln von Gussteilen nach FIG. 2a durchgeführt werden.
In diesem Verfahren wird zunächst ein Form- oder Druckguss in einer Form, die bevorzugt geteilt ist, durchgeführt, und diese Form geöffnet.
Das Gussteil wird darauf hin der Form entnommen. Danach wird das Gussteil mit Infrarotstrahlen lösungsgeglüht, vorzugsweise für 1 bis 5 Minuten und dann, vorzugsweise für 2 bis 5 Minuten, abgeschreckt. Zum Schluss wird das Gussteil warm ausgelagert.

Das erfindungsgemäße Verfahren verbessert die Energiebilanz des Verfahrens weiter. Dazu müssen die Verfahrensschritte wie in dem Verfahrensschema zum Wärmebehandeln von Gussteilen nach FIG. 2b durchgeführt werden.

In diesem Verfahren wird ebenfalls zunächst ein Form- oder Druckguss in einer Form, die bevorzugt geteilt ist, durchgeführt, und diese Form geöffnet.
Das Gussteil wird darauf hin nicht der Form entnommen, sondern direkt mit Infrarotstrahlen lösungsgeglüht, vorzugsweise für 1 bis 5 Minuten. Danach wird das Gussteil während des Sprühens der Form abgeschreckt und erst dann entnommen. Zum Schluss wird das Gussteil warm ausgelagert.

In einem bevorzugten Verfahren wird als Legierung eine Aluminium- oder Magnesium-Druckgusslegierung verwendet.

In einem weiteren bevorzugten Verfahren wird eine Infrarotstrahlung mit Wellenlängen im Bereich von 0,8 µm und 100 µm, vorzugsweise von 1 bis 3,5 µm, besonders bevorzugt von 2 µm bis 3,5 µm, verwendet. Dieser bevorzugte Bereich sollte insbesondere für ein Guss- oder Druckgussteil aus Aluminium oder einer Aluminiumlegierung verwendet werden.

Die Abschreckung der Guss- oder Druckgussteile nach dem Erhitzen auf Lösungsglühtemperatur geschieht vorzugsweise in Wasser, in einem Polymer oder an Luft.

Zur Erzeugung der Infrarotstrahlung kann eine IR-Quelle verwendet werden. Geeignete IR-Quellen sind dem Fachmann bekannt.
Oftmals bestehen diese Quellen aus einer Anzahl von flächig angeordneten Strahlern. Die Anzahl der aktiven Strahler wird in einer bevorzugten Ausführungsform auf die Dimensionen des Gussteils angepasst.
Falls notwendig kann das Gussteil von mehreren Seiten erhitzt werden.

In einem weiteren bevorzugten Verfahren erfolgt nach dem Abschrecken und vor der Auslagerung eine Stanzung der Druckgussteile im weichen Zustand.

Beispiele für das erfindungsgemäße Verfahren sind in den Abbildungen dargestellt. Es zeigen:
- FIG. 1:: Festigkeits- und Dehnungsverhalten bei einem konventionellen Prozess mit Stufenglühung und Einfachglühung
- FIG. 2a:: Verfahrensschema zum Wärmebehandeln von Gussteilen mit verbesserter Energiebilanz; schematisierter Verfahrensablauf als Blockdiagramm (nicht erfindungsgemäß)
- FIG. 2b:: Verfahrensschema zum Wärmebehandeln von Gussteilen mit verbesserter Energiebilanz; schematisierter Verfahrensablauf als Blockdiagramm
- FIG 3:: Schematische Darstellung des IR Wärmetransfers; prinzipieller Aufbau einer Vorrichtung zur Durchführung des Verfahrens

Im Folgenden werden die Vorteile der Erfindung anhand eines Vergleiches bei der Energiebilanz erläutert. Hierbei sollen die verbrauchten Energien bei einem herkömmlichen Prozess im Vergleich zu denen bei einer Anwendung des erfindungsgemäßen Verfahrens dargestellt werden.

Die verbrauchte Energie (siehe C. Samoila, L. Druga, L. Stan, Cuptoare si instalatii de incalzire, Ed. Editura didactica si pedagogica, Bucuresti, 1983, Seite 117) ist: $Q = \frac{1}{864 ⋅ η} \left({Q}_{T}+{Q}_{u}+{q}_{e}\right) \left[kWh\right]$
Q = die total verbrauchte Energie für den gesamten Prozess
Q_{T} die Wärme (durch Radiation), die notwendig ist, um die Bauteiltemperatur auf die Temperatur T zu erhöhen
Qᵤ= die Wärme (durch Radiation), die notwendig ist, um die Temperatur der eventuellen Trennmittelreste auf der Bauteiloberfläche auf die Temperatur T zu erhöhen
Qₑ = die Wärme (durch Radiation), die notwendig ist, um die Verdampfung der eventuellen Trennmittelreste auf der Bauteiloberfläche hervorzurufen ${Q}_{T} = \frac{{G}_{S} ⋅ {c}_{S} \left(T-{T}_{0}\right)}{{a}_{S}} , {Q}_{u} = \frac{{G}_{u} ⋅ {c}_{u} \left(T-{T}_{0}\right)}{{a}_{u}} und {Q}_{e} = \frac{{G}_{u} ⋅ {c}_{υ}}{{a}_{u}}$
Wo:
η = Wirkungsgrad
Gₛ = Bauteilgewicht
Cₛ = Spezifische Wärme des Bauteiles
Gᵤ = Gewicht der verdampften Flüssigkeit
Cᵤ = Spezifische Wärme der Flüssigkeit
aₛ = IR-Absorptionsfaktor des Bauteiles (IR = InfraRot)
au= IR-Absorptionsfaktor der Flüssigkeit
Cᵥ = Verdampfungswärme der Flüssigkeit

Der Vergleich der Prozesseffizienz zwischen den herkömmlichen Methoden (Gas- und elektrische Beheizung) und der IR-Methode kann mit Hilfe der Wirkungsgradanalyse (siehe C. Samoila, L. Druga, L. Stan, Cuptoare si instalatii de incalzire, Ed. Editura didactica si pedagogica, Bucuresti, 1983) durchgeführt werden. $η = \frac{{Q}_{N}}{{Q}_{P}} ⋅ 100 \left[%\right]$ Wo:
η = Wirkungsgrad
Q_{N} = die Wärme, die notwendig ist, um die Charge zu erhitzen
Q_{P} = die gesamt produzierte Wärme

Sei die vereinfachte Betrachtung: ${Q}_{P} = {Q}_{N} + {Q}_{aux} + {Q}_{UV} + {Q}_{FL} + {Q}_{X}$ Wo:
Q_{N} = die Wärme, die notwendig ist, um die Charge zu erhitzen
Qₐᵤₓ = die Wärme, die notwendig ist, um die komplette Umgebung (Ofenraum, Gestell, elektrische Elemente usw.) zu erhitzen
Q_{UV} = der Wärmeverlust, der durch die unvollständige
Gasverbrennung entsteht (im Falle einer Gasbeheizung)
Q_{FL} = der Wärmeverlust, der durch die Erhitzung der falschen Luft entsteht (im Falle einer Gasbeheizung)
Qx = der unvorhersehbare Wärmeverlust
IR = Infrarotvariante
H = herkömmliche Variante
Die IR-Strahlung wird ausschließlich auf das Bauteil fokussiert; es wird ausschließlich das Bauteil erhitzt.

Daraus folgt: ${\left({Q}_{N}\right)}_{IR} = {\left({Q}_{N}\right)}_{H}$ ${\left({Q}_{aux}\right)}_{IR} \to 0$ ${\left({Q}_{UV}\right)}_{IR} = 0$ ${\left({Q}_{FL}\right)}_{IR} = 0$ ${\left({Q}_{X}\right)}_{IR} < < {\left({Q}_{X}\right)}_{H}$ und somit: ${\left({Q}_{P}\right)}_{IR} < {\left({Q}_{P}\right)}_{H}$

Woraus sich ergibt: ${η}_{IR} > {η}_{H}$

Praktische Versuche haben gezeigt, dass das erfindungsgemäße Verfahren bei Aluminiumteilen insbesondere mit einer Infrarotstrahlung angewendet werden kann, die im WellenLängenbereich von 1 bis 3,5 µm liegt. Falls der Anteil von Flüssigkeit, zum Beispiel der Anteil von Trennmittelresten, auf der Bauteiloberfläche groß ist, sollte ein Wellenlängenbereich von 2 bis 3,5 µm bevorzugt angewendet werden.

## Patentansprüche

1. Verfahren zur Wärmebehandlung von Gussteilen, insbesondere von Leichtmetall-Druckgussteilen durch Lösungsglühen, Abkühlen und Auslagern, **dadurch gekennzeichnet, dass** zunächst ein Form- oder Druckguss in einer Form durchgeführt wird, und diese Form geöffnet wird, und die Gussteile darauf hin nicht aus der Form entnommen werden, sondern direkt mittels Infrarotstrahlen lösungsgeglüht werden, danach während des Sprühens der Form abgeschreckt werden und erst dann entnommen und warm ausgelagert werden.

2. Verfahren nach Anspruch 1, **dadurch gekennzeichnet, dass** nach der Herstellung des Gussteils dieses mit Infrarotstrahlen lösungsgeglüht wird, dann für 2 bis 5 Minuten abgeschreckt, und anschließend warm ausgelagert wird.

3. Verfahren nach Anspruch 1, **dadurch gekennzeichnet, dass** nach der Herstellung des Gussteils dieses in der Form mit Infrarotstrahlen für 1 bis 5 Minuten lösungsgeglüht wird, danach abgeschreckt und erst dann entnommen und anschließend warm ausgelagert wird.

4. Verfahren nach Anspruch 1, **dadurch gekennzeichnet, dass** als Legierung eine Aluminium- oder Magnesium-Druckgusslegierung verwendet wird.

5. Verfahren nach Anspruch 1 oder 4, **dadurch gekennzeichnet**, dose für ein Guss- oder Druckgussteil aus Aluminium oder einer Aluminiumlegierung eine Infrarotstrahlung mit Wellenlängen im Bereich von 1 bis 3,5 µm angewendet wird.

6. Verfahren nach Anspruch 5, **dadurch gekennzeichnet, dass** eine Wellenlänge im Bereich von 2 bis 3,5 µm angewendet wird.

7. Verfahren nach einem der vorhergehenden Ansprüche, **dadurch gekennzeichnet, dass** die Guss- oder Druckgussteile nach Erhitzen auf Lösungsglühtemperatur in Wasser, Polymer oder an Luft abgeschreckt werden.

8. Verfahren nach einem der vorhergehenden Ansprüche, **dadurch gekennzeichnet, dass** nach dem Abschrecken und vor der Auslagerung eine Stanzung im weichen Zustand der Druckgussteile erfolgt.

## Claims

1. A method of heat treatment of castings, especially light-metal die castings, by solution heat treatment, cooling and aging, **characterized in that**, first, mold casting or die casting is carried out in a mold or die and said mold or die is opened, and that then the castings are not removed from the mold or die but are directly solution heat-treated by means of infrared rays, then quenched while the mold or die is being sprayed, and only then removed and artificially aged.

2. The method according to claim 1, **characterized in that** after the production of the casting, said casting is solution heat-treated by means of infrared rays, then quenched for 2 to 5 minutes and subsequently artificially aged.

3. The method according to claim 1, **characterized in that** after the production of the casting, the said casting is solution heat-treated in the mold or die by infrared rays for 1 to 5 minutes, thereafter quenched, and only then removed and subsequently artificially aged.

4. The method according to claim 1, **characterized in that** an aluminum or magnesium die casting alloy is used as the alloy.

5. The method according to claim 1 or 4, **characterized in that** for a casting or die casting made of aluminum or an aluminum alloy, an infrared radiation is used having wavelengths in the range of 1 to 3.5 µm.

6. The method according to claim 5, **characterized in that** a wavelength in the range of 2 to 3.5 µm is applied.

7. The method according to one of the preceding claims, **characterized in that** the castings or die castings are quenched in water, polymer, or in air after heating to solution treatment temperature.

8. The method according to one of the preceding claims, **characterized in that** after quenching and prior to aging, stamping is performed in the soft state of the die castings.

## Revendications

1. Procédé de traitement thermique de pièces moulées, notamment de pièces moulées sous pression en alliage léger, par mise en solution, refroidissement et revenu, **caractérisé en ce que** l'on réalise d'abord un moulage ou moulage sous pression dans un moule et on ouvre ce moule, et ensuite on ne démoule pas les pièces moulées mais on les soumet directement à un traitement de mise en solution par rayons infrarouge, puis on effectue une trempe pendant la pulvérisation du moule et après seulement on les démoule et on effectue un revenu.

2. Procédé selon la revendication 1, **caractérisé en ce que**, après avoir fabriqué la pièce moulée, on soumet celle-ci à un traitement de mise en solution par rayons infrarouges, puis on effectue une trempe pendant 2 à 5 minutes et ensuite un revenu.

3. Procédé selon la revendication 1, **caractérisé en ce que**, après avoir fabriqué la pièce moulée, on soumet celle-ci, dans le moule, à un traitement de mise en solution par rayons infrarouges pendant 1 à 5 minutes, puis on effectue une trempe et après seulement on la démoule et on effectue un revenu.

4. Procédé selon la revendication 1, **caractérisé en ce que** l'on utilise comme alliage un alliage coulé sous pression à base d'aluminium ou de magnésium.

5. Procédé selon la revendication 1 ou 4, **caractérisé en ce que**, pour une pièce moulée ou moulée sous pression en aluminium ou alliage d'aluminium, on utilise un rayonnement infrarouge avec des longueurs d'onde de l'ordre de 1 à 3,5 µm.

6. Procédé selon la revendication 5, **caractérisé en ce que** l'on utilise une longueur d'onde de l'ordre de 2 à 3,5 µm.

7. Procédé selon l'une des revendications précédentes, **caractérisé en ce que** les pièces moulées ou moulées sous pression, après les avoir portées à la température de mise en solution, subissent une trempe à l'eau, dans un polymère ou à l'air.

8. Procédé selon l'une des revendications précédentes, **caractérisé en ce que**, après la trempe et avant le revenu, on effectue un découpage à l'état mou des pièces moulées sous pression.
